# FASCICULE DE BREVET EUROPEEN

(11) **EP 0 842 709 B1**
(45) Date de publication et mention de la délivrance du brevet: **27.03.2002**
(21) Numéro de dépôt: 97402397.0
(22) Date de dépôt: 13.10.1997
(51) Int. Cl.: B05D 1/28, B05C 11/10, B05C 1/08

(54) **Procédé d'application en continu d'un revêtement organique sur un produit métallurgique en défilement et dispositif pour sa mise en oeuvre**
Verfahren zum Beschichten von sich bewegenden metallurgischen Produkten mit einer organischen Beschichtung und Vorrichtung dafür
Process for continuously coating a metallurgical product in continuous motion with an organic coating and apparatus therefor

(30) Priorité: 13.11.1996 FR 9613772
(43) Date de publication de la demande: 20.05.1998
(73) Titulaire: SOLLAC S.A., 92800 Puteaux (FR)
(72) Inventeur: Clerc, Denis, 57780 - Rosselange (FR)
(74) Mandataire: Ventavoli, Roger

(56) Documents cités:
- US-A- 5 298 141
- PATENT ABSTRACTS OF JAPAN vol. 013, no. 419 (C-637), 18 septembre 1989 & JP 01 156494 A (NIPPON MINING CO LTD), 20 juin 1989,

## Description

L'invention concerne l'application en continu d'un revêtement organique sur un produit métallurgique en défilement, en particulier l'enduction en continu des bandes d'acier par une résine.

Les bandes d'acier, après avoir été laminées, peuvent subir ensuite divers traitements métallurgiques, tels qu'un recuit continu et un électrozingage, suivis d'un traitement de surface de finition par application d'un revêtement organique constitué de résine.

L'application en continu d'un matériau organique liquide tel qu'une résine ou une peinture s'effectue le plus souvent par enduction au rouleau. L'installation requise comporte un bac alimenté en continu par ledit matériau organique liquide au moyen d'une rampe d'alimentation. Une série de rouleaux en rotation, dont la partie inférieure de l'un d'entre eux au moins est immergée dans le bac, sont agencés de façon à ce que le matériau organique liquide soit appliqué uniformément sur la bande en défilement.

Le bac est alimenté continûment en matériau organique liquide au moyen d'une rampe d'alimentation plongeant dans le bain dudit matériau organique liquide. Cette alimentation génère des bulles d'air en surface du bain qui sont entraînées avec le matériau organique liquide sur les rouleaux en rotation, puis finalement transférées sur la bande en défilement, altérant ainsi son aspect de surface.

Un moyen connu de pallier cet inconvénient est de placer dans le bac une cloison faisant office de barrage entre la rampe d'alimentation et les rouleaux en rotation. Les bulles d'air stagnant à la surface du bain sont ainsi retenues par la cloison, un passage ménagé dans la partie inférieure du bac permettant la libre circulation du matériau organique liquide débarrassé des bulles d'air, et par suite l'obtention de bandes ayant un bon aspect de surface.

Cependant cette cloison utilisée comme barrage anti-bulles ne résout qu'une partie du problème posé par le transfert des bulles sur la bande en défilement. En effet le ou les rouleaux dont la partie inférieure est immergée dans le bain de matériau organique liquide génèrent de par leur rotation des bulles d'air à la surface du bain, qui par l'intermédiaire des autres rouleaux vont être transférées sur la bande en défilement.

De surcroît, les rouleaux placés au dessus de la surface du bain de matériau organique liquide génèrent également des bulles d'air à la surface du bain lors de la chute sur la surface du bain de l'excès de matériau organique liquide n'adhérant pas auxdits rouleaux.

Le but de l'invention est de proposer un moyen empêchant les bulles générées par les rouleaux en rotation et par la rampe d'alimentation d'être transférées avec le matériau organique liquide sur la bande en défilement et d'en altérer son aspect de surface.

A cet effet, l'invention a pour objet un procédé d'application en continu d'un revêtement organique sur un produit métallurgique en défilement à partir d'un bain d'un matériau organique liquide contenu dans un bac et susceptible de contenir des bulles d'air, le transfert dudit matériau organique liquide sur le produit étant réalisé dans une zone d'enduction, caractérisé en ce que pour éliminer lesdites bulles d'air, on crée dans au moins une zone du bain, située en amont de ladite zone d'enduction, un courant ascendant dans le matériau liquide de manière à amener les bulles contenues dans le bain au voisinage de sa surface et provoquer leur éclatement.

L'invention a également pour objet un dispositif d'application en continu d'un revêtement organique sur un produit métallurgique 7 en défilement pour la mise en oeuvre du procédé précédemment décrit, ledit dispositif comprenant:
- un bac 2 contenant un matériau organique liquide 3,
- une rampe 1 plongeant dans le bain de matériau organique 3 et alimentant continûment le bac 2 en matériau organique liquide 3,
- des moyens de défilement du produit métallurgique comportant un rouleau dit rouleau de maintien 6,
- un rouleau dit rouleau preneur 4 dont la partie inférieure est immergée dans ledit bac 2 contenant le matériau organique liquide 3, ledit rouleau preneur 4 transférant le matériau organique 3 sur un rouleau dit rouleau applicateur 5 lequel transfère à son tour le matériau organique 3 sur le produit métallurgique 7 en défilement, caractérisé en ce qu'il comporte des moyens pour créer un courant ascendant dans au moins une zone du bac placée entre la rampe d'alimentation 1 et le rouleau preneur 4, pour retenir les bulles d'air générées par la rampe d'alimentation 1 et attirer les bulles d'air générées par le rouleau preneur 4 et par la chute dans le bac du matériau organique non adhérant au point de contact du rouleau applicateur 5 et du rouleau preneur 4.

L'invention sera mieux comprise à la lecture de la description qui suit, donnée en référence à la figure unique annexée qui représente schématiquement, vu en coupe longitudinale, un exemple d'un dispositif anti-bulles d'une installation de revêtement selon l'invention.

Une rampe d'alimentation 1 plongeant dans un bac 2 de matériau organique liquide 3, ledit matériau organique étant une résine à l'état liquide, alimente ledit bac en continu en ce matériau organique liquide. Le débit de la rampe d'alimentation 1 est compris entre 50 et 60 l/mn adapté au type de résine utilisée. Cette alimentation en matériau organique liquide 3 dans le bac 2 génère des bulles d'air à la surface du bain.

Un rouleau dit rouleau preneur 4, dont l'extrémité inférieure est immergée dans le bac 2 contenant le matériau organique liquide 3, transfère ledit matériau organique liquide sur un rouleau dit rouleau applicateur 5, lequel transfère à son tour le matériau organique liquide sur le produit métallurgique 7 en défilement maintenu par un rouleau de maintien 6. La vitesse de défilement du produit métallurgique 7 est comprise par exemple entre 60 et 80 m/mn.

La rotation du rouleau preneur 4 génère la formation de bulles d'air lorsque ledit rouleau attaque la surface du bain. Une partie de ces bulles d'air peuvent être entraînées avec la rotation dudit rouleau preneur 4 et transférées avec le matériau organique liquide 3 sur le rouleau applicateur 5 puis finalement sur le produit métallurgique 7.

L'excès de matériau organique n'adhérant pas aux points de contact du rouleau preneur 4 et du rouleau applicateur 5 provoque la chute d'égouttures dudit matériau organique liquide dans le bain, provoquant la formation de bulles d'air à la surface du bain de matériau organique liquide 3.

Selon l'invention un rouleau dit rouleau mobile 8 est interposé entre la rampe d'alimentation 1 et le rouleau preneur 4. Il est immergé dans sa partie inférieure dans le bain de matériau organique liquide 3 à environ 2 cm de la surface et mis en rotation en sens inverse de celui du rouleau preneur 4 afin de créer dans le bain de liquide 3 en avant de la zone d'enduction un courant ascendant de manière à amener les bulles d'air contenues dans le bain au voisinage de la surface. Idéalement la vitesse de rotation du rouleau mobile 8 est faible, afin que le mouvement de rotation dans le bain ne génère pas de nouvelles bulles d'air.

Le rouleau mobile 8 présente un autre avantage qui est celui d'entraîner les bulles d'air adhérant à sa surface, qui n'étant plus en contact avec le matériau organique liquide 3 finissent par éclater.

Le bain de matériau organique liquide au voisinage du rouleau preneur 4 est exempt de bulles d'air et permet ainsi d'obtenir une bande revêtue du matériau organique ayant un très bon aspect de surface.

Un exemple de réalisation de la présente invention utilise un bac 2 représenté schématiquement en coupe, présentant des parois verticales, à savoir une paroi amont x droite et une paroi aval y inclinée. La longueur du bac 2 est de 2,30 m, sa largeur de 95 cm en partie supérieure et de 75 cm en partie inférieure et, sa profondeur de 13 cm. La paroi aval y est inclinée, afin de limiter les perturbations dans le bain de matériau organique liquide 3. La rampe d'alimentation 1 placée au voisinage de la paroi verticale x du bac 2 est constituée d'un tuyau horizontal d'une longueur de 1,55 m et d'un diamètre de 3 à 4 cm auquel sont connectés quatre tuyaux obliques ou verticaux longs de 16 cm et de 3 à 4 cm de diamètre, espacés les uns des autres de 40 cm, dont les extrémités de 3 à 4 mm de diamètre plongent dans le bain de matériau organique liquide 3.

Le rouleau mobile 8 constitué d'une âme en acier revêtue d'une couche de caoutchouc de 3 à 4 cm d'épaisseur, de diamètre de 25 cm et de longueur de 2 m est immergé dans le bain de matériau organique liquide 3 dans sa partie inférieure à une profondeur de 2 cm. L'écartement entre le rouleau preneur 4, constitué d'une âme en acier revêtue de chrome de diamètre de 25 cm et de longueur de 2 m environ, et le rouleau mobile 8 est de 5 cm.

Le rouleau applicateur 5, constitué d'une âme en acier revêtue d'une couche de caoutchouc de diamètre de 30 cm et de longueur de 2 m environ, est utilisable jusqu'à un certain niveau d'usure du caoutchouc, soit quand le diamètre dudit rouleau atteint 25,5 cm.

La vitesse de défilement du produit métallurgique 7 est de 60 à 80 m/mn. Si l'on prend 100 comme base pour cette vitesse, la vitesse du rouleau applicateur 5 varie de 130 à 160 % de la vitesse de défilement, la vitesse du rouleau preneur 4 varie de 40 à 60 % de la vitesse de défilement et la vitesse du rouleau mobile 8 est de 5 à 15 % (typiquement 10 %) de la vitesse de défilement.

Les matériaux organiques liquides 3 appliqués sur des bandes métalliques 7 grâce à une telle installation sont par exemple des résines très fluides dont la viscosité dynamique est d'environ 10 cP. A titre d'exemple de résine utilisée, on peut citer le SOLPLEX, résine à base de silice couramment employée dans l'industrie automobile et dont l'épaisseur du revêtement est de l'ordre de 7 µm en couche humide.

Le débit de la pompe de la rampe d'alimentation varie entre 50 à 60 l/mn selon la viscosité de la résine.

Bien entendu, l'invention n'est pas limitée à l'exemple qui a été décrit et représenté, le rouleau mobile 8 peut être remplacé par tout autre moyen constitué d'une surface mobile dont le mouvement crée un courant ascendant au sein du bain de matériau organique.

## Revendications

1. Procédé d'application en continu d'un revêtement organique sur un produit métallurgique en défilement à partir d'un bain d'un matériau organique liquide contenu dans un bac et susceptible de comporter des bulles d'air, le transfert dudit matériau organique liquide sur le produit étant réalisé dans une zone d'enduction, **caractérisé en ce que** pour éliminer lesdites bulles d'air, on crée dans au moins une zone du bain, située en amont de ladite zone d'enduction, un courant ascendant dans le matériau liquide de manière à amener les bulles du bain au voisinage de sa surface et provoquer leur éclatement.

2. Procédé selon la revendication 1, **caractérisé en ce que** lesdites bulles d'air sont entraînées par un courant ascendant généré par le déplacement d'un élément à la surface duquel lesdites bulles viennent adhérer.

3. Dispositif d'application en continu d'un revêtement organique sur un produit métallurgique (6) en défilement pour la mise en oeuvre du procédé selon la revendication 1 ou 2, dispositif comprenant :
- un bac (2) contenant un matériau organique liquide (3),
- une rampe (1) plongeant dans ledit bain de matériau organique (3) et alimentant le bac (2) en continu en matériau organique liquide (3),
- des moyens de défilement du produit métallurgique comportant un rouleau dit rouleau de maintien (6),
- un rouleau dit rouleau preneur (4) dont la partie inférieure est immergée dans ledit bac (2) contenant le matériau organique liquide (3), ledit rouleau preneur (4) transférant le matériau organique (3) sur un rouleau dit rouleau applicateur (5) lequel transfère à son tour le matériau organique (3) sur le produit métallurgique (7) en défilement, **caractérisé en ce qu'**il comporte des moyens pour créer un courant ascendant dans au moins une zone du bac placée entre la rampe d'alimentation 1 et le rouleau preneur (4), pour retenir les bulles d'air générées par la rampe d'alimentation (1) et attirer les bulles d'air générées par le rouleau preneur (4) et par la chute dans le bac du matériau organique non adhérant au point de contact du rouleau applicateur (5) et du rouleau preneur (4).

4. Dispositif selon la revendication 3, **caractérisé en ce que** lesdits moyens sont constitués par un élément comportant une surface mobile partiellement immergée dans ledit bac (2).

5. Dispositif selon la revendication 4, **caractérisé en ce que** ledit élément est constitué par un rouleau (8) mobile en rotation.

6. Dispositif selon une des revendications 4 à 5, **caractérisé en ce que** l'élément mobile se déplace dans le même sens que le rouleau preneur (4).

7. Dispositif selon une des revendications 4 à 6, **caractérisé en ce que** la vitesse de déplacement de l'élément mobile est de 5 à 15 % de la vitesse de défilement de la bande métallique (7).

## Claims

1. Process for the continuous application of an organic coating to a running metallurgical product from a bath of a liquid organic material contained in a tank and liable to include air bubbles, the said liquid organic material being transferred to the product in a coating region, **characterized in that**, in order to remove the said air bubbles, an ascending current is created in the liquid material, in at least one region of the bath located upstream of the said coating region, so as to bring the bubbles in the bath into the vicinity of its surface and cause them to burst.

2. Process according to Claim 1, **characterized in that** the said air bubbles are entrained by an ascending current generated by the movement of an element to the surface of which the said bubbles will adhere.

3. Device for the continuous application of an organic coating to a running metallurgical product (7) for the implementation of the process according to Claim 1 or 2, which device comprises:
- a tank (2) containing a liquid organic material (3) ;
- an injector (1) dipped into the said bath of organic material (3) and continuously supplying the tank (2) with liquid organic material (3);
- means for running the metallurgical product, comprising a roller called a holding roller (6);
- a roller called the transfer roller (4), the lower part of which is immersed in the said tank (2) containing the liquid organic material (3), the said transfer roller (4) transferring the organic material (3) onto a roller called the applicator roller (5) which in turn transfers the organic material (3) onto the running metallurgical product (7), **characterized in that** it includes means for creating an ascending current in at least one region of the tank, placed between the feed injector (1) and the transfer roller (4), in order to retain the air bubbles generated by the feed injector (1) and to attract the air bubbles generated by the transfer roller (4) and by the descent into the tank of the organic material not adhering to the point of contact between the applicator roller (5) and the transfer roller (4).

4. Device according to Claim 3, **characterized in that** the said means consist of an element having a moving surface partially immersed in the said tank (2).

5. Device according to Claim 4, **characterized in that** the said element consists of a rotating roller (8).

6. Device according to either of Claims 4 and 5, **characterized in that** the moving element moves in the same direction as the transfer roller (4).

7. Device according to one of Claims 4 to 6, **characterized in that** the speed of movement of the moving element is from 5 to 15% of the run speed of the metal strip (7).

## Patentansprüche

1. Verfahren zum kontinuierlichen Auftragen einer organischen Beschichtung auf ein durchlaufendes metallurgisches Produkt aus einem Bad eines organischen flüssigen Materials in einer Wanne, das Luftblasen enthalten kann, wobei der Übergang des organischen flüssigen Materials auf das Produkt in einer Beschichtungszone erfolgt, **dadurch gekennzeichnet, dass** man zum Beseitigen der Luftblasen im Bad in mindestens einer Zone stromaufwärts der Beschichtungszone eine im flüssigen Stoff aufsteigende Strömung erzeugt derart, dass die im Bad enthaltenen Blasen an dessen Oberfläche geführt und dort zum Platzen gebracht werden.

2. Verfahren nach Anspruch 1, **dadurch gekennzeichnet, dass** die Luftblasen von einer aufsteigenden Strömung mitgenommen werden, die von der Ortsveränderung eines Elements erzeugt wird, an dessen Oberfläche die Luftblasen haften bleiben.

3. Vorrichtung zum kontinuierlichen Auftragen einer organischen Beschichtung auf ein durchlaufendes metallurgisches Produkt 7 zur Durchführung des Verfahrens nach Anspruch 1 oder 2, wobei diese Vorrichtung enthält:
- eine Wanne (2), die ein organisches flüssiges Material (3) enthält,
- eine Rampe (1), die in das Bad des organischen Materials (3) taucht und die Wanne (2) kontinuierlich mit organischen flüssigem Material (3) speist,
- Einrichtungen zum kontinuierlichen Durchführen des metallurgischen Produkts mit einer als Halterolle (6) bezeichneten Rolle,
- eine als Heberolle (4) bezeichnete Rolle, die mit ihrem Unterteil in die das organische flüssige Material (3) enthaltende Wanne (2) eintaucht, wobei die Heberolle (4) das organische Material (3) auf eine als Auftragrolle (5) bezeichnete Rolle überträgt, die ihrerseits das organische Material (3) auf das durchlaufende metallurgische Produkt (7) überträgt, **gekennzeichnet durch** Einrichtungen, mit denen in mindestens einer Zone der Wanne zwischen der Speiserampe (1) und der Heberolle (4) eine aufsteigende Strömung erzeugbar ist, um die von der Speiserampe (1) erzeugten Luftblasen festzuhalten und Luftblasen anzuziehen, die von organischem Material, das von der Heberolle 4 und vom Kontaktpunkt der Auftragrolle (5) an der Heberolle (4) in das Bad aus organischem Material zurück fällt, hervorgerufen werden.

4. Vorrichtung nach Anspruch 3, **dadurch gekennzeichnet, dass** die genannten Einrichtungen aus einem Element bestehen, das eine bewegliche Oberfläche aufweist, die teilweise in die Wanne (2) eintaucht.

5. Vorrichtung nach Anspruch 4, **dadurch gekennzeichnet, dass** das Element aus einer beweglichen Rolle (8) besteht, die sich in Drehung befindet.

6. Vorrichtung nach einem der Ansprüche 4 und 5, **dadurch gekennzeichnet, dass** das bewegliche Element sich in der gleichen Richtung wie die Heberolle (4) bewegt.

7. Vorrichtung nach einem der Ansprüche 4 bis 6, **dadurch gekennzeichnet, dass** die Bewegungsgeschwindigkeit des beweglichen Elements 5 - 15 % der Durchlaufgeschwindigkeit des Metallbands (7) beträgt.
